# EUROPÄISCHE PATENTSCHRIFT

(11) **EP 3 478 861 B1**
(45) Veröffentlichungstag und Bekanntmachung des Hinweises auf die Patenterteilung: **28.02.2024**
(21) Anmeldenummer: 18732233.4
(22) Anmeldetag: 29.05.2018
(51) Int. Cl.: C21D 9/04, C21D 1/20

(54) **GLEISTEIL UND VERFAHREN ZUR HERSTELLUNG EINES GLEISTEILS**
TRACK PART AND METHOD FOR PRODUCING A TRACK PART
PARTIE DE VOIE FERRÉE ET PROCÉDÉ DE FABRICATION D'UNE PARTIE DE VOIE FERRÉE

(30) Priorität: 07.06.2017 AT 2402017
(43) Veröffentlichungstag der Anmeldung: 08.05.2019
(73) Patentinhaber: voestalpine Rail Technology GmbH, 8700 Leoben (AT)
(72) Erfinder: KAMMERHOFER, Christoph, 8700 Leoben (AT); BRANTNER, Hans Peter, 8700 Leoben (AT)
(74) Vertreter: Keschmann, Marc
(86) Internationale Anmeldenummer: PCT/AT2018/000049
(87) Internationale Veröffentlichungsnummer: WO 2018/223160

(56) Entgegenhaltungen:
- EP-A1- 2 103 704
- AU-A1- 2015 204 356
- GB-A- 2 297 094
- US-A1- 2014 102 603

## Beschreibung

Die Erfindung betrifft ein Gleisteil, insbesondere eine Schiene für Schienenfahrzeuge aus einem niedriglegierten Stahl.

Die Erfindung betrifft weiters ein Verfahren zur Herstellung eines Gleisteils aus einem warmgewalzten Profil.

In jüngster Zeit werden das Gewicht der transportierten Lasten im Schienenverkehr und die Fahrgeschwindigkeit stetig erhöht, um die Effizienz des Schienentransports zu erhöhen. Eisenbahnschienen unterliegen daher erschwerten Betriebsbedingungen und müssen daher eine höhere Qualität haben, um den höheren Belastungen standzuhalten.Konkrete Probleme zeigen sich in einer starken Zunahme des Abriebs insbesondere der in Bögen montierten Schienen und durch das Auftreten von Materialermüdungsschäden, die sich vor allem an der Fahrkante entwickeln, die den Hauptkontaktpunkt der Schiene mit den Rädern im Bogen darstellt. Dies führt zu Rollkontaktermüdungsschäden (RCF - rolling-contactfatigue). Beispiele für RCF-Oberflächenschäden sind z.B. Headchecks (Abrollermüdungen), Spalling (Abplatzungen), Squats (plastische Oberflächenverformungen), Schlupfwellen und Verriffelungen. Diese Schädigungen der Oberfläche sorgen für eine verkürzte Schienenlebensdauer, erhöhte Lärmemissionen und Betriebsbehinderungen. Das vermehrte Auftreten der Fehler wird zudem durch die stetig wachsenden Verkehrslasten beschleunigt. Die unmittelbare Folge dieser Entwicklung ist ein erhöhter Instandhaltungsbedarf der Schienen. Der steigende Instandhaltungsbedarf steht jedoch im Widerspruch zu den immer kleiner werdenden Instandhaltungsfenstern. Höhere Zugdichten verringern die Zeiträume, in denen Schienen bearbeitet werden können, mehr und mehr.

Die genannten Schäden können zwar im Frühstadium durch Schleifen beseitigt werden, jedoch ist die Schiene bei starker Schädigung zu tauschen. Im Betrieb kommt es in Bögen ab einem Radius von 500m, also dort wo der Verschleiß bereits eine untergeordnete Rolle zu spielen beginnt, im Fahrkantenbereich der bogenäußeren Schiene zum Auftreten von Headchecks. Hohe lokale Flächenpressungen in Kombination mit lokalem Schlupf im Rad-Schiene-Kontakt, bedingt durch Rollradienunterschiede, führen zu einer Scherbeanspruchung des Schienenmaterials an der Oberfläche, die bei jeder Überrollung auftritt. Es kommt zur Rissinitiierung und in weiterer Folge zum Risswachstum entlang der Ausrichtung der kaltverformten Schicht, wie dies an Längsschliffen von betroffenen Schienen beobachtet werden kann. Das Risswachstum erfolgt im ersten Stadium annähernd parallel zur Oberfläche und verläuft dann kontinuierlich in das Schieneninnere. Erreichen die Risse eine kritische Länge, kann es zum plötzlichen Versagen und aufgrund der Periodizität der Risse zum Ausbrechen von Schienenstücken kommen.

Die parallel zum Risswachstum auftretende Verschleißrate ist sowohl bei den klassischen vollperlitischen als auch bei bainitischen Schienengüten stets geringer, sodass de facto das Risswachstum überwiegt.

Es hat in der Vergangenheit daher nicht an Versuchen gefehlt, sowohl den Verschleißwiderstand als auch den Widerstand gegen RCF-Schädigungen zu verbessern, um den Lebenszyklus der Schienen zu erhöhen. Dies erfolgte u.a. durch die Einführung und Verwendung bainitischer Schienenstähle.

Bainit ist ein Gefüge, das bei der Wärmebehandlung von kohlenstoffhaltigem Stahl durch isotherme Umwandlung oder kontinuierliche Abkühlung entstehen kann. Bainit bildet sich bei Temperaturen und Abkühlgeschwindigkeiten, die zwischen denen für die Perlit- bzw. Martensitbildung liegen. Anders als bei der Bildung von Martensit sind hier Umklappvorgänge im Kristallgitter und Diffusionsvorgänge gekoppelt, wodurch verschiedene Umwandlungsmechanismen möglich werden. Aufgrund der Abhängigkeit von Abkühlungsgeschwindigkeit, Kohlenstoffgehalt, Legierungselementen und der daraus resultierenden Bildungstemperatur, besitzt der Bainit kein charakteristisches Gefüge. Bainit besteht, ebenso wie Perlit, aus den Phasen Ferrit und Zementit (Fe3C), unterscheidet sich aber vom Perlit in Form, Größe und Verteilung. Grundsätzlich wird Bainit in zwei Hauptgefügeformen unterschieden, dem oberen Bainit und dem unteren Bainit.

Aus der WO 2014/040093 A1 ist ein Verfahren zur Herstellung eines Gleisteils und eines Schienenstahls bekannt, das auf eine Verbesserung des Verschleißwiderstands, insbesondere die Vermeidung von Headchecks (Abrollermüdungen) abzielt und dazu über ein Gefüge am Schienenkopf mit einer Mehrphasen-Bainitstruktur mit einem Ferritgehalt von 5-15% verfügt. Bei Bögen ab einem Radius von 500m treten dennoch die oben genannten Erscheinungen auf.

Die GB 2297094 A offenbart eine Schiene aus einem niedriglegierten Stahl, wobei der Stahl hauptsächlich aus karbidfreiem Bainit besteht, mit Anteilen an Restaustenit und Martensit sowie einem kleinen Teil an proeutektoidem Ferrit.

Die Erfindung zielt daher darauf ab, ein Gleisteil, insbesondere eine Schiene, das bzw. die aus Kostengründen und aus Gründen der Schweißtechnik aus einem niedriglegierten Stahl bestehen soll, dahingehend zu verbessern, dass auch bei erhöhten Radlasten und bei größeren Bögen zum einen die Rissbildung erschwert wird und zum anderen das anfängliche Risswachstum einerseits deutlich verlangsamt abläuft und andererseits der Risspfad nicht in das Schieneninnere erfolgt. Schließlich soll das Gleisteil gut verschweißbar sein und ähnliche sonstige Materialeigenschaften wie z.B. eine ähnliche elektrische Leitfähigkeit und einen ähnlichen thermischen Ausdehnungskoeffizienten haben wie bisher im Schienenbau bewährte Stähle.

Zur Lösung dieser Aufgabe sieht die Erfindung gemäß einem ersten Aspekt ein Gleisteil der eingangs genannten Art vor, bei dem der Stahl im Schienenkopf des Gleisteils einen Ferritanteil von 5-15 Vol.-%, einen Austenitanteil von 5-20 Vol.-%, einen Martensitanteil von 5-20 Vol.-% und einen Anteil karbidfreien Bainits von 55-75 Vol.-% aufweist, wobei der niedriglegierte Stahl Kohlenstoff, Silizium, Mangan, Chrom, Molybdän sowie ggf. Vanadium, Phosphor und/oder Schwefel als Legierungsbestandteile enthält und kein Legierungsbestandteil in einem Anteil von größer 1,8 Gew.-% vorhanden ist, wobei ein niedriglegierter Stahl mit der folgenden Richtanalyse eingesetzt ist:

| |
|---|
| 0,2 - 0,6 Gew.-% C |
| 0,9 - 1,2 Gew.-% Si |
| 1,2 - 1,8 Gew.-% Mn |
| 0,15 - 0,8 Gew.-% Cr |
| 0,01 - 0,15 Gew.-% Mo, sowie ggf. |

| |
|---|
| 0 - 0,25 Gew.-% V, insbesondere 0,01 - 0,25 Gew.-% V |
| 0 - 0,016 Gew.-% P, insbesondere 0,01 - 0,016 Gew.-% P |
| 0 - 0,016 Gew.-% S, insbesondere 0,01 - 0,016 Gew.-% S |
| Rest: Eisen. |

Karbidfreier Bainit besteht aus Ferritnadeln mit hoher Versetzungsdichte ohne karbidische Ausscheidungen. Die austenitischen Phasenanteile in der kontaktbeeinflussten Zone unterliegen einem anderen Verformungsmechanismus als bei herkömmlichen karbidhältigen Schienen. Es kommt zu einer verformungsinduzierten martensitischen Phasenumwandlung, dem TRIP-Effekt (Transformation Induced Plasticity), und in weiterer Folge zu einer gleichzeitigen Steigerung der Härte sowie der Umformbarkeit bei plastischer Beanspruchung. Der Härteanstieg, gleichbedeutend mit erhöhtem Verformungswiderstand, wirkt sich in oberflächennahen Bereichen auf den umliegenden karbidfreien Bainit derart aus, dass dessen Verscherung erschwert wird. Direkt an der Oberfläche des Schienenkopfes unterliegen martensitisch umgewandelte Bereiche mehrheitlich dem abrasiven Verschleiß. Die Rissbildung sowie das anfängliche Risswachstum werden durch die erhöhte Rissbruchzähigkeit deutlich erschwert bzw. gebremst, sodass es in Kombination mit dem natürlich auftretenden Verschleiß de facto zu keinem Risswachstum kommt. Das Gleisteil ist somit nur mehr dem Verschleiß ausgesetzt, sodass sich seine Einsatzdauer präzise festlegen lässt und eine weitere Beobachtung wegen Rissbildung nicht erfolgen muss.

Eine besonders gute Rissbeständigkeit wird erzielt, wenn der Anteil des karbidfreien Bainits 60-70 Vol.-% beträgt.

Der Ferritanteil beträgt vorzugsweise 8-13 Vol.-%.

Weiters ist bevorzugt vorgesehen, dass der Bainit eine Matrix bildet, in der Austenit, Martensit und Ferrit bevorzugt homogen verteilt sind. Austenit und Martensit liegen bevorzugt zumindest teilweise in Inselform vor, entweder polygonal oder globular mit einer durchschnittlichen Größe von mehreren µm, insbesondere im Bereich 1-10 um. Austenit liegt weiters bevorzugt teilweise in Filmform mit einer Dicke von weniger als 1 pm und einer Länge von mehreren um vor. Martensit liegt insbesondere teilweise als reiner Martensit in sehr niedriger bzw. kaum angelassener Morphologie vor, sodass kaum Karbidausscheidungen aus dem Martensit vorkommen. Die Größe der individuellen martensitischen Bereiche beträgt etwa 5 um. Ferrit liegt teilweise als Korngrenzen-Ferrit und teilweise als polygonaler Ferrit vor. Weiters tritt der nicht beabsichtigte Korngrenzen-Perlit vor allem im Inneren des Schienenkopfes auf, weil dort durch die etwas niedrigere Abkühlrate als in der mehrere Millimeter umfassenden Randzone das Auftreten ermöglicht wird.

Wie bereits erwähnt, kommen erfindungsgemäß niedriglegierte Stähle zum Einsatz, um die Kosten zu minimieren und die Schweißeignung zu verbessern. Allgemein enthält der niedriglegierte Stahl im Rahmen der Erfindung als Legierungsbestandteile Kohlenstoff, Silizium, Mangan, Chrom, Molybdän sowie ggf. Vanadium, Phosphor und/oder Schwefel mit Rest Eisen.

Primäres Ziel der zulegierten Elemente ist es, ein karbidfreies bainitisches Gefüge trotz eines mittleren Kohlenstoffgehaltes von um 0,3 % einzustellen. Dies gelingt durch bewusstes Zulegieren von Silizium, welches in weiterer Folge im Mischkristall vorliegt. Die wesentliche Charakteristik von Silizium ist, dass dessen Löslichkeit in der Zementit-Phase sehr gering ist. Dies hat zur Folge, dass bei homogener Silizium-Verteilung die Zementit-Bildung stark gehemmt bzw. zeitlich verzögert wird. Stattdessen kommt es in jenen Temperatur-Bereichen, wo normalerweise die Zementit-Bildung erfolgt, zu einer Kohlenstoff-Umverteilung. Grund hierfür ist, dass die ferritische Phase deutlich weniger Kohlenstoff lösen kann als die austenitische Hochtemperatur-Phase. Somit kommt es an der Reaktionsfront Ferrit-Austenit zu einem Kohlenstoff-Transport in den noch nicht umgewandelten Austenit, der sich an Kohlenstoff anreichert und zunehmend thermisch stabilisiert wird. Die Kohlenstoff Anreicherung im Austenit stoppt, wenn dessen maximale Löslichkeit erreicht wird. Dies wird graphisch durch die sogenannte T0'-Kurve beschrieben, die in Abhängigkeit von der Temperatur den maximalen Kohlenstoffgehalt im Austenit beschreibt. Ist der maximale Gehalt erreicht, stoppt die Reaktion, d.h. es kommt zu keiner weiteren Bainitbildung aus dem an Kohlenstoff angereicherten Austenit. Bei weiterer Abkühlung werden die nicht thermisch stabilen Austenitgebiete in mehr oder weniger hochkohligen Martensit umklappen und sich gegebenenfalls selbst anlassen.

Erfindungsgemäß ist vorgesehen, dass kein Legierungsbestandteil in einem Anteil von größer 1,8 Gew.-% vorhanden ist.

Es ist vorgesehen, dass Silizium in einem Anteil von kleiner 1,2 Gew.-% vorliegt. Silizium wird, wie bereits erwähnt, zulegiert, um die Zementitbildung zu unterbinden. Hierbei ist besonders das Silizium-Kohlenstoff Verhältnis von Bedeutung, da im Falle von zu geringem Si-Gehalt teilweise Zementitbildung auftreten kann. Zum einen sind Karbide an sich in dem angestrebten Mehrphasengefüge unerwünscht, zum anderen steht durch die Karbidbildung weniger Kohlenstoff für die Austenitstabilisierung zur Verfügung, was in weiterer Folge die Martensitbildung erleichtert. Auch dies ist unerwünscht. Im Stand der Technik wird ein Minimalgehalt von 1,5 Gew.-% Silizium angeführt, um bei mittlerem Kohlenstoffgehalt um 0,3 Gew.-% die Zementitbildung zu unterbinden. In einer bevorzugten Ausführung wird der Siliziumgehalt jedoch auf 1,20 Gew.-% begrenzt, da Silizium den elektrischen Widerstand stark ansteigen lässt und sich dadurch Probleme bei der Stromrückführung im Gleis ergeben können.

Weiters ist vorgesehen, dass Kohlenstoff in einem Anteil von kleiner 0,6 Gew.-% vorliegt. Kohlenstoff ist jenes Element, welches die Martensit-Starttemperatur am stärksten beeinflusst. Ein steigender Kohlenstoff-Anteil führt zu einer Absenkung der Martensit-Starttemperatur. Die Martensit-Starttemperatur sollte nicht viel höher als 320°C liegen, um das Auftreten größerer Martensitanteile im Zuge der Wärmebehandlung bzw. weiteren Abkühlung am Kühlbett zu vermeiden. Der Vorteil eines niedrigeren KohlenstoffAnteils besteht darin, dass der Austenit mehr Kohlenstoff aufnehmen kann und die Bainitbildung zu einem größeren Teil erfolgen kann. Weiters ist die Gefahr der unerwünschten Zementit-Bildung geringer.

Mangan wird vor allem zulegiert, um der Ferrit- sowie Perlitbildung während der Wärmebehandlung entgegenzuwirken und vorwiegend karbidfreien Bainit einzustellen, indem die Härtbarkeit erhöht wird. Mangan ist des Weiteren ein Austenitstabilisator und senkt neben Kohlenstoff die Martensit-Starttemperatur. Aus der Literatur ist zudem bekannt, dass sich mit steigendem Mangan-Gehalt die T0'-Kurve zu niedrigeren Kohlenstoff-Gehalten hin verschiebt, was der kontinuierlichen Bildung von karbidfreiem Bainit entgegenwirkt. Aus diesem Grund ist der maximale Mn-Gehalt mit 1,8 % begrenzt, liegt aber aus den oben genannten Gründen bevorzugt deutlich niedriger.

Ebenso wie Mangan erhöht auch Chrom die Härtbarkeit, hat aber eine stärkere Wirkung als Mangan. Zusätzlich führt Chrom zu einer Mischkristallhärtung, die bewusst genutzt wird. Um einerseits das Auftreten von Chrom-Karbiden zu verhindern als auch andererseits die Schweißbarkeit zu erleichtern, werden relativ niedrige Chrom-Gehälter angestrebt.

Vanadium ist ein Mikrolegierungselement, welches die Härte erhöht, ohne dabei die Zähigkeit zu verschlechtern. Dabei kommt es neben einer Mischkristallhärtung auch zur Ausscheidung feinster Teilchen, welche eine Härtesteigerung erwirken.

Ebenso wie Mangan und Chrom steigert Molybdän die Härtbarkeit. Die Besonderheit von Molybdän liegt darin, dass v.a. die diffusionskontrollierten Umwandlungsprodukte, also Ferrit und Perlit, zu längeren Umwandlungszeitpunkten hin verschoben werden, was in der Literatur dem "solute-drag" Effekt zugesprochen wird. Dadurch kann auch bei kontinuierlicher Abkühlung direkt das Bainit-Gebiet angesteuert werden. Bereits relativ geringe Molybdän-Gehälter von wenigen 1/10 % reichen für diesen Effekt aus. Auf das Seigerungsverhalten wirkt sich Molybdän hingegen negativ aus, sodass die geseigerten Bereiche deutlich an Molybdän angereichert sind und in weiterer Folge ein martensitisches Gefüge aufweisen. Ebenso wird die Schweißbarkeit durch Molybdän deutlich erschwert. Aus diesen beiden Gründen wird der Molybdän-Gehalt so niedrig als möglich gehalten, um in Kombination mit der Wärmebehandlung ein vorwiegend karbidfreies Gefüge einzustellen.

Erfindungsgemäß wird ein niedriglegierter Stahl mit der folgenden Richtanalyse eingesetzt:

| |
|---|
| 0,2 - 0,6 Gew.-% C |
| 0,9 - 1,2 Gew.-% Si |
| 1,2 - 1,8 Gew.-% Mn |
| 0,15 - 0,8 Gew.-% Cr |
| 0,01 - 0,15 Gew.-% Mo, sowie ggf. |
| 0 - 0,25 Gew.-% V, insbesondere 0,01 - 0,25 Gew.-% V |
| 0 - 0,016 Gew.-% P, insbesondere 0,01 - 0,016 Gew.-% P |
| 0 - 0,016 Gew.-% S, insbesondere 0,01 - 0,016 Gew.-% S |
| Rest: Eisen |

Besonders gute Ergebnisse konnten mit einem niedriglegierten Stahl mit der folgenden Richtanalyse erzielt werden:

| |
|---|
| 0,28 - 0,32 Gew.-% C |
| 0,98 - 1,03 Gew.-% Si |
| 1,7 - 1,8 Gew.-% Mn |
| 0,28 - 0,32 Gew.-% Cr |
| 0,08 - 0,13 Gew.-% Mo, sowie ggf. |
| 0 - 0,25 Gew.-% V, insbesondere 0,01 - 0,25 Gew.-% V |
| 0 - 0,016 Gew.-% P, insbesondere 0,01 - 0,016 Gew.-% P |
| 0 - 0,016 Gew.-% S, insbesondere 0,01 - 0,016 Gew.-% S |
| Rest: Eisen |

Bevorzugt wird weiters ein niedriglegierter Stahl mit der folgenden Richtanalyse eingesetzt:

| |
|---|
| 0,44 - 0,52 Gew.-% C |
| 1,05 - 1,17 Gew.-% Si |
| 1,4 - 1,7 Gew.-% Mn |
| 0,36 - 0,80 Gew.-% Cr |
| 0,01 - 0,08 Gew.-% Mo, sowie ggf. |
| 0 - 0,25 Gew.-% V, insbesondere 0,01 - 0,25 Gew.-% V |
| 0 - 0,016 Gew.-% P, insbesondere 0,01 - 0,016 Gew.-% P |
| 0 - 0,016 Gew.-% S, insbesondere 0,01 - 0,016 Gew.-% S |
| Rest: Eisen |

Eine besonders gute Eignung für hochbelastete Streckenabschnitte ist bevorzugt dann gegeben, wenn das Gleisteil im Kopfbereich eine Zugfestigkeit Rₘ von 1150-1400 N/mm² aufweist. Weiters weist das Gleisteil im Kopfbereich bevorzugt eine Härte von 320-380 HB auf.

Gemäß einem zweiten Aspekt stellt die Erfindung ein Verfahren zur Herstellung des oben beschriebenen Gleisteils zur Verfügung, bei dem das Gleisteil aus einem warmgewalzten Profil hergestellt wird, wobei der Schienenkopf des gewalzten Profils unmittelbar nach dem Verlassen des Walzgerüsts mit der Walzwärme einer gesteuerten Abkühlung unterworfen wird, wobei die gesteuerte Abkühlung in einem ersten Schritt eine Abkühlung an Umgebungsluft bis zur Erreichung einer ersten Temperatur von 780-830°C, in einem zweiten Schritt eine beschleunigte Abkühlung auf eine zweite Temperatur von 450-520°C, in einem dritten Schritt das Halten der zweiten Temperatur, in einem vierten Schritt eine weitere beschleunigte Abkühlung bis zur Erreichung einer dritten Temperatur von 420-470 °C, in einem fünften Schritt das Halten der dritten Temperatur und in einem sechsten Schritt das Abkühlen an Umgebungsluft bis auf Raumtemperatur umfasst. Die gesteuerte Abkühlung erfolgt bevorzugt, wie an sich bekannt, durch Eintauchen zumindest des Schienenkopfes in ein flüssiges Kühlmedium. Durch die beschleunigte Abkühlung im flüssigen Abkühlmedium können gezielt und in kurzer Zeit die angestrebten Temperaturbereiche angesteuert werden, ohne dass unerwünschte Phasengebiete durchfahren werden.

Bevorzugt ist vorgesehen, dass die beschleunigte Abkühlung im zweiten Schritt mit einer Kühlrate von 2-5°C/sec erfolgt.

Bevorzugt ist vorgesehen, dass das Gleisteil während des zweiten Schritts vollständig in dem Kühlmedium eingetaucht ist.

Der Halteschritt zwischen 450°C-520°C (dritter Schritt) soll vor allem einen Temperaturausgleich zwischen der in Kontakt mit dem Abkühlmedium stehenden Schienenkopfoberfläche und dem Schienenkopfinneren herbeiführen, um eine stärkere Wiedererwärmung beim zweiten Halteschritt (fünfter Schritt) gering zu halten. Des Weiteren stellt dieser Temperaturbereich für den Stahl mit der oben genannten chemischen Zusammensetzung folgende Besonderheit dar: Über die Abkühlgeschwindigkeit (und damit über die Zeit bis der Temperaturbereich erreicht wird) sowie über die Verweildauer in diesem Temperaturbereich kann beeinflusst werden, inwieweit es zur Ferritbildung kommt oder nicht. Unter Umständen kann es in diesem Temperaturbereich auch zur Bildung von Korngrenzen-Perlit kommen. Um die oben genannten Effekte zu erreichen, ist bevorzugt vorgesehen, dass der dritte Schritt sich über eine Dauer von 10-300 sec, bevorzugt 30-60 sec erstreckt.

Bevorzugt ist vorgesehen, dass die beschleunigte Abkühlung im vierten Schritt mit einer Kühlrate von 2-5°C/sec erfolgt.

Bevorzugt ist vorgesehen, dass das Gleisteil während des vierten Schritts nur mit dem Schienenkopf in das Kühlmedium eingetaucht ist.

Der zweite Halteschritt zwischen 420°C-470°C (fünfter Schritt) dient der Bildung des karbidfreien Bainits mit simultan ablaufender Kohlenstoff-Umverteilung in den umgebenden Austenit. In diesem Temperaturbereich liegt der Austenit vorwiegend als Inseltyp vor, weniger der Filmtyp. Die Intensität der Kohlenstoff-Umverteilung in diesem Bereich entscheidet, wie stark sich der Austenit an Kohlenstoff anreichern kann und bei der weiteren Abkühlung metastabil als Austenit verbleibt oder martensitisch umwandelt. Für die Gefügeeinstellung ist es weiters von besonderer Bedeutung, dass beim beschleunigten Abkühlen (vierter Schritt) eine Temperatur von 400°C nicht unterschritten wird, da es sonst zur Bildung der unteren Bainitstufe, begleitet von feinen Zementitausscheidungen, kommt. Um diese Effekte zu erreichen, ist bevorzugt vorgesehen, dass der dritte Schritt sich über eine Dauer von 50-600 sec, bevorzugt 100-270 sec erstreckt.

Die Einstellung der beiden Halteschritte (dritter und fünfter Schritt) kann z.B. über eine Abkühlung auf die untere Grenze des Temperaturbereiches mit anschließender Rückwärmung erfolgen.

Bevorzugt ist vorgesehen, dass das Gleisteil während des dritten und/oder fünften Schritts in einer aus dem Kühlmedium herausgenommenen Position gehalten wird.

Da der Temperaturbereich der beiden Haltepunkte von den Legierungselementen des jeweiligen Stahls und deren Anteilen abhängen, muss der Wert der ersten Temperatur und der Wert der zweiten Temperatur vorab für den jeweiligen Stahl genau bestimmt werden. Die Temperatur der Schiene wird während der gesteuerten Abkühlung dann kontinuierlich gemessen, wobei die Kühl- und Halteabschnitte bei Erreichen der jeweiligen Temperaturschwellen begonnen bzw. beendet werden. Da die Oberflächentemperatur der Schiene über die gesamte Länge des Gleisteils variieren kann, die Abkühlung aber für den gesamten Gleisteil einheitlich vorgenommen wird, wird bevorzugt so vorgegangen, dass die Temperatur an einer Mehrzahl von über die Länge des Gleisteils verteilten Messpunkten erfasst und ein Temperaturmittelwert gebildet wird, der für die Steuerung der gesteuerten Abkühlung herangezogen wird.

Während der gesteuerten Abkühlung mittels des flüssigen Kühlmediums durchläuft das Kühlmedium drei Phasen des Abschreckvorganges. In der ersten Phase, der Dampffilmphase, ist die Temperatur an der Oberfläche des Schienenkopfes so hoch, dass das Kühlmedium rasch verdampft und sich ein dünner isolierender Dampffilm bildet (Leidenfrost-Effekt). Diese Dampffilmphase ist u.a. sehr stark von der Dampfbildungswärme des Kühlmediums, der Oberflächenbeschaffenheit des Gleisteils, wie z.B. Zunder, oder der chemischen Zusammensetzung und Gestaltung des Kühlbeckens abhängig. In der zweiten Phase, der Kochphase, gelangt das Kühlmedium in direkten Kontakt mit der heißen Oberfläche des Schienenkopfes und kommt unverzüglich zum Kochen, wodurch sich eine hohe Abkühlgeschwindigkeit ergibt. Die dritte Phase, die Konvektionsphase, beginnt, wenn die Oberflächentemperatur des Gleisteils auf den Siedepunkt des Kühlmediums abgesunken ist. In diesem Bereich wird die Kühlgeschwindigkeit im Wesentlichen durch die Strömungsgeschwindigkeit des Kühlmediums beeinflusst.

Der Übergang von der Dampffilmphase in die Kochphase erfolgt üblicherweise relativ unkontrolliert und spontan. Da die Schienentemperatur über die gesamte Länge des Gleisteils gewissen produktionsbedingten Temperaturschwankungen unterliegt, besteht das Problem, dass der Übergang von der Dampffilmphase in die Kochphase in verschiedenen Längenbereichen des Gleisteils zu unterschiedlichen Zeitpunkten erfolgt. Dies würde zu einer über die Länge des Gleisteils ungleichmäßigen Gefügeausbildung und demzufolge zu ungleichmäßigen Materialeigenschaften führen. Um den Zeitpunkt des Übergangs von der Dampffilmphase in die Kochphase über die gesamte Schienenlänge zu vereinheitlichen, sieht eine bevorzugte Verfahrensweise vor, dass während des dritten Schritts ein filmbrechendes, gasförmiges Druckmedium, wie z.B. Stickstoff, entlang der gesamten Länge des Gleisteils an den Schienenkopf herangeführt wird, um den Dampffilm entlang der gesamte Länge des Gleisteils zu brechen und die Kochphase einzuleiten.

Insbesondere kann so vorgegangen werden, dass der Zustand des Kühlmediums während des zweiten und/oder vierten Schritts entlang der gesamten Länge des Gleisteils überwacht wird und das filmbrechende, gasförmige Druckmedium an den Schienenkopf herangeführt wird, sobald in einem Teilbereich der Gleisteillänge das erste Auftreten der Kochphase festgestellt wird.

Bevorzugt wird das filmbrechende, gasförmige Druckmedium ca. 20-100 sec, insbesondere ca. 50 sec nach Beginn des zweiten und/oder vierten Schritts an den Schienenkopf herangeführt.

Die Erfindung wird nachfolgend anhand von Ausführungsbeispielen näher erläutert.

### Beispiel 1

In einem ersten Ausführungsbeispiel wurde ein niedriglegierter Stahl mit der folgenden Richtanalyse mittels Warmwalzen zu einer Fahrschiene mit Regelschienenprofil geformt:

| |
|---|
| 0,3 Gew.-% C |
| 1,0 Gew.-% Si |
| 1,74 Gew.-% Mn |
| 0,31 Gew.-% Cr |
| 0,1 Gew.-% Mo |
| 0,014 Gew.-% S |
| 0,014 Gew.-% P |
| 20ppm Al |
| 70ppm N |

Bor und Titan wurden nicht zulegiert. Rest Fe und unbeabsichtigte Begleitelemente.

Unmittelbar nach dem Verlassen des Walzgerüstes wurde die Schiene mit der Walzwärme einer gesteuerten Abkühlung unterworfen. Die gesteuerte Abkühlung wird nachfolgend anhand des in Fig. 1 dargestellten Zeit-Temperatur-Umwandlungsschaubilds erläutert, wobei die mit 1 bezeichnete Linie den Kühlverlauf wiedergibt. In einem ersten Schritt wird die Schiene bis zu einer Temperatur von 810°C an Umgebungsluft abgekühlt. In einem zweiten Schritt wird die Schiene über ihre gesamte Länge und mit ihrem gesamten Querschnitt in das flüssige Kühlmedium eingetaucht und es wurde eine Kühlrate von 4°C/sec eingestellt. Nach ca. 85 sec wurde die Schiene aus dem Kühlbad herausgenommen und eine anfängliche Oberflächentemperatur des Schienenkopfes von 470°C gemessen, wobei der Punkt 2 erreicht wurde. Während eines Zeitraums von ca. 45 sec wurde die Schiene in einer aus dem Kühlmedium herausgenommenen Position gehalten. Es kann innerhalb der ersten 5 sec zu einer Rückerwärmung auf eine Temperatur von 500°C kommen. Bei Erreichen des Punktes 3 wurde die Schiene wieder in das Kühlbad eingetaucht und mit einer Kühlrate von 4°C/sec auf 440°C (Punkt 4) abgekühlt. Diese Temperatur wurde für 100 sec gehalten. Bei Erreichen des Punktes 5 wurde die Schiene an Umgebungsluft bis auf Raumtemperatur gekühlt.

Durch die oben beschriebene gesteuerte Abkühlung wurde im Schienenkopf das folgende Gefüge erzielt:

| |
|---|
| 60-70 Vol.-% karbidfreier Bainit, |
| 8-13 Vol.-% Ferrit, |
| 11-18 Vol.-% Austenit, |
| 5-15 Vol.-% Martensit. |

Die Gefügestruktur ist in Fig. 2 dargestellt. Es wurden die folgenden Materialeigenschaften gemessen:
0,2% Dehngrenze: 750 MPa ± 10 MPa
Zugfestigkeit: 1130 MPa ± 10 MPa
Bruchdehnung: 17% ± 1%
Oberflächenhärte: 330 HB ± 5 HB
Bruchzähigkeit K_{Ic} an der Normprobe bei Raumtemperatur: 58 MPa√m ± 3 MPa^m

### Beispiel 2

In einem zweiten Ausführungsbeispiel wurde ein niedriglegierter Stahl mit der folgenden Richtanalyse mittels Warmwalzen zu einer Fahrschiene mit Regelschienenprofil geformt:

| |
|---|
| 0,5 Gew.-% C |
| 1,1 Gew.-% Si |
| 1,5 Gew.-% Mn |
| 0,7 Gew.-% Cr |
| 0,01 Gew.-% Mo |

| |
|---|
| 0,20 Gew.-% V |
| 0,014 Gew.-% S |
| 0,014 Gew.-% P |
| 20ppm Al |
| 70ppm N |

Rest Fe und unbeabsichtigte Begleitelemente.

Die Wärmebehandlung wurde wie in Beispiel 1 durchgeführt.

Um den Verschleißwiderstand gegenüber Beispiel 1 (0,3 Gew.-% C) anzuheben, gleichzeitig aber auch die Rissfreiheit beizubehalten, wird im Beispiel 2 ein Werkstoff mit deutlich höherem Kohlenstoffgehalt verwendet (0,5 Gew.-% C) .

Der Vorteil, den ein höherer Kohlenstoffgehalt bringt, ist, dass eine verstärkte Anreicherung sowohl im Austenit, als auch im Martensit erfolgen kann und somit diese beiden Gefügekomponenten stärkt, was sich sehr positiv auf den Verschleißwiderstand auswirkt. Durch die Wärmebehandlung (beschleunigte Abkühlung) wird bedingt durch den höheren Kohlenstoffgehalt die höhere Neigung zur Perlitbildung entschärft - das heißt das Gebiet, wo die Perlitbildung erfolgt, wird sehr rasch durchfahren, sodass sich keine ausgeprägten Mengen an Perlit an der Schienenkopfoberfläche (bis 10mm Tiefe) ausscheiden können. Das heißt, dass das Gefüge weiterhin aus den vorher angeführten Gefügebestandteilen besteht.

Es wurden die folgenden Materialeigenschaften gemessen:
0,2% Dehngrenze: 900 MPa ± 10 MPa
Zugfestigkeit: 1320 MPa ± 10 MPa
Bruchdehnung: 13% ± 1%
Oberflächenhärte: 380 HB ± 5 HB
Bruchzähigkeit K_{Ic} an der Normprobe bei Raumtemperatur: 53 MPaVm ± 3 MPa^m

## Patentansprüche

1. Gleisteil, insbesondere Schiene für Schienenfahrzeuge aus einem niedriglegierten Stahl, **dadurch gekennzeichnet, dass** der Stahl im Schienenkopf des Gleisteils einen Ferritanteil von 5-15 Vol.-%, einen Austenitanteil von 5-20 Vol.-%, einen Martensitanteil von 5-20 Vol.-% und einen Anteil karbidfreien Bainits von 55-75 Vol.-% aufweist und wobei der niedriglegierte Stahl Kohlenstoff, Silizium, Mangan, Chrom, Molybdän sowie ggf. Vanadium, Phosphor und/oder Schwefel als Legierungsbestandteile und Rest Eisen enthält und kein Legierungsbestandteil in einem Anteil von größer 1,8 Gew.-% vorhanden ist, wobei ein niedriglegierter Stahl mit der folgenden Richtanalyse eingesetzt ist:
| |
|---|
| 0,2 - 0,6 Gew.-% C |
| 0,9 - 1,2 Gew.-% Si |
| 1,2 - 1,8 Gew.-% Mn |
| 0,15 - 0,8 Gew.-% Cr |
| 0,01 - 0,15 Gew.-% Mo, sowie ggf. |
| 0 - 0,25 Gew.-% V, insbesondere 0,01 - 0,25 Gew.-% V |
| 0 - 0,016 Gew.-% P, insbesondere 0,01 - 0,016 Gew.-% P |
| 0 - 0,016 Gew.-% S, insbesondere 0,01 - 0,016 Gew.-% S |
| Rest: Eisen. |

2. Gleisteil nach Anspruch 1, **dadurch gekennzeichnet, dass** der Anteil des karbidfreien Bainits 60-70 Vol.-% beträgt.

3. Gleisteil nach Anspruch 1 oder 2, **dadurch gekennzeichnet, dass** der Ferritanteil 8-13 Vol.-% beträgt.

4. Gleisteil nach Anspruch 1, 2 oder 3, **dadurch gekennzeichnet, dass** der Bainit eine Matrix bildet, in der Austenit, Martensit und Ferrit bevorzugt homogen verteilt sind.

5. Gleisteil nach einem der Ansprüche 1 bis 4, **dadurch gekennzeichnet, dass** der Austenitanteil und der Martensitanteil zumindest teilweise in Inselform vorliegt.

6. Gleisteil nach einem der Ansprüche 1 bis 5, **dadurch gekennzeichnet, dass** ein niedriglegierter Stahl mit der folgenden Richtanalyse eingesetzt ist:
| |
|---|
| 0,28 - 0,32 Gew.-% C |
| 0,98 - 1,03 Gew.-% Si |
| 1,7 - 1,8 Gew.-% Mn |
| 0,28 - 0,32 Gew.-% Cr |
| 0,08 - 0,13 Gew.-% Mo, sowie ggf. |
| 0 - 0,25 Gew.-% V, insbesondere 0,01 - 0,25 Gew.-% V |
| 0 - 0,016 Gew.-% P, insbesondere 0,01 - 0,016 Gew.-% P |
| 0 - 0,016 Gew.-% S, insbesondere 0,01 - 0,016 Gew.-% S |
| Rest: Eisen |

7. Gleisteil nach einem der Ansprüche 1 bis 6, **dadurch gekennzeichnet, dass** ein niedriglegierter Stahl mit der folgenden Richtanalyse eingesetzt ist:
| |
|---|
| 0,44 - 0,52 Gew.-% C |
| 1,05 - 1,17 Gew.-% Si |
| 1,4 - 1,7 Gew.-% Mn |
| 0,36 - 0,80 Gew.-% Cr |
| 0,01 - 0,08 Gew.-% Mo, sowie ggf. |
| 0 - 0,25 Gew.-% V, insbesondere 0,01 - 0,25 Gew.-% V |
| 0 - 0,016 Gew.-% P, insbesondere 0,01 - 0,016 Gew.-% P |
| 0 - 0,016 Gew.-% S, insbesondere 0,01 - 0,016 Gew.-% S |
| Rest: Eisen |

8. Gleisteil nach einem der Ansprüche 1 bis 7, **dadurch gekennzeichnet, dass** das Gleisteil im Kopfbereich eine Zugfestigkeit Rₘ von 1050-1400 N/mm² aufweist.

9. Gleisteil nach einem der Ansprüche 1 bis 8, **dadurch gekennzeichnet, dass** das Gleisteil im Kopfbereich eine Härte von 320-400 HB aufweist.

10. Verfahren zur Herstellung eines Gleisteils nach einem der Ansprüche 1 bis 9 aus einem warmgewalzten Profil, **dadurch gekennzeichnet, dass** der Schienenkopf des gewalzten Profils unmittelbar nach dem Verlassen des Walzgerüsts mit der Walzwärme einer gesteuerten Abkühlung unterworfen wird, wobei die gesteuerte Abkühlung in einem ersten Schritt eine Abkühlung an Umgebungsluft bis zur Erreichung einer ersten Temperatur von 780-830°C, in einem zweiten Schritt eine beschleunigte Abkühlung auf eine zweite Temperatur von 450-520°C, in einem dritten Schritt das Halten der zweiten Temperatur, in einem vierten Schritt eine weitere beschleunigte Abkühlung bis zur Erreichung einer dritten Temperatur von 420-470 °C, in einem fünften Schritt das Halten der dritten Temperatur und in einem sechsten Schritt das Abkühlen an Umgebungsluft bis auf Raumtemperatur umfasst.

11. Verfahren nach Anspruch 10, **dadurch gekennzeichnet, dass** die beschleunigte Abkühlung im zweiten Schritt mit einer Kühlrate von 2-5°C/sec erfolgt.

12. Verfahren nach Anspruch 10 oder 11, **dadurch gekennzeichnet, dass** der dritte Schritt sich über eine Dauer von 10-300 sec, bevorzugt 30-60 sec erstreckt.

13. Verfahren nach Anspruch 10, 11 oder 12, **dadurch gekennzeichnet, dass** die beschleunigte Abkühlung im vierten Schritt mit einer Kühlrate von 2-5°C/sec erfolgt.

14. Verfahren nach einem der Ansprüche 10 bis 13, **dadurch gekennzeichnet, dass** der fünfte Schritt sich über eine Dauer von 50-600 sec, bevorzugt 100-270 sec erstreckt.

15. Verfahren nach einem der Ansprüche 10 bis 14, **dadurch gekennzeichnet, dass** während des dritten und/oder des fünften Schrittes eine Rückerwärmung stattfindet.

16. Verfahren nach einem der Ansprüche 10 bis 15, **dadurch gekennzeichnet, dass** die Temperatur an einer Mehrzahl von über die Länge des Gleisteils verteilten Messpunkten erfasst und ein Temperaturmittelwert gebildet wird, der für die Steuerung der gesteuerten Abkühlung herangezogen wird.

17. Verfahren nach einem der Ansprüche 10 bis 16, **dadurch gekennzeichnet, dass** die gesteuerte Abkühlung durch Eintauchen zumindest des Schienenkopfes in ein flüssiges Kühlmedium erfolgt.

18. Verfahren nach einem der Ansprüche 10 bis 17, **dadurch gekennzeichnet, dass** die Abkühlung während des zweiten oder vierten Schritts so gesteuert wird, dass das Kühlmedium an der Oberfläche des Schienenkopfes zuerst einen Dampffilm ausbildet und danach an der Oberfläche kocht.

19. Verfahren nach Anspruch 18, **dadurch gekennzeichnet, dass** während des zweiten und/oder vierten Schritts ein filmbrechendes, gasförmiges Druckmedium, wie z.B. Stickstoff, entlang der gesamten Länge des Gleisteils an den Schienenkopf herangeführt wird, um den Dampffilm entlang der gesamten Länge des Gleisteils zu brechen und die Kochphase einzuleiten.

20. Verfahren nach Anspruch 19, **dadurch gekennzeichnet, dass** der Zustand des Kühlmediums während des zweiten und/oder vierten Schritts entlang der gesamten Länge des Gleisteils überwacht wird und das filmbrechende, gasförmige Druckmedium an den Schienenkopf herangeführt wird, sobald in einem Teilbereich der Gleisteillänge das erste Auftreten der Kochphase festgestellt wird.

21. Verfahren nach Anspruch 19 oder 20, **dadurch gekennzeichnet, dass** das filmbrechende, gasförmige Druckmedium ca. 20-100 sec, insbesondere ca. 50 sec nach Beginn des zweiten und/oder vierten Schritts an den Schienenkopf herangeführt wird.

22. Verfahren nach einem der Ansprüche 10 bis 21, **dadurch gekennzeichnet, dass** das Gleisteil während des zweiten Schritts vollständig in dem Kühlmedium eingetaucht ist.

23. Verfahren nach einem der Ansprüche 10 bis 22, **dadurch gekennzeichnet, dass** das Gleisteil während des dritten und/oder fünften Schritts in einer aus dem Kühlmedium herausgenommenen Position gehalten wird.

24. Verfahren nach einem der Ansprüche 10 bis 23, **dadurch gekennzeichnet, dass** das Gleisteil während des vierten Schritts nur mit dem Schienenkopf in das Kühlmedium eingetaucht ist.

## Claims

1. A track part, in particular a low-alloy steel rail for rail vehicles, **characterized in that** the steel comprises, in the rail head of the track part, a ferrite portion of 5-15 vol%, an austenite portion of 5-20 vol%, a martensite portion of 5-20 vol%, and a portion of carbide-free bainite of 55-75 vol%, and wherein the low-alloy steel comprises as alloying components carbon, silicon, manganese, chromium, molybdenum and optionally vanadium, phosphorus and/or sulfur and the balance iron and no alloying component is present in an amount larger than 1.8 wt%, wherein a low-alloy steel having the following reference analysis is used:
| |
|---|
| 0.2 - 0.6 wt-% C |
| 0.9 - 1.2 wt-% Si |
| 1.2 - 1.8 wt-% Mn |
| 0.15 - 0.8 wt-% Cr |
| 0.01 - 0.15 wt-% Mo, and optionally |
| 0 - 0.25 wt-% V, in particular 0.01 - 0.25 wt-% V |
| 0 - 0.016 wt-% P, in particular 0.01 - 0.016 wt-% P |
| 0 - 0.016 wt-% S, in particular 0.01 - 0.016 wt-% S |
| balance: iron. |

2. A track part according to claim 1, **characterized in that** the portion of the carbide-free bainite is 60-70 vol%.

3. A track part according to claim 1 or 2, **characterized in that** the ferrite portion is 8-13 vol%.

4. A track part according to claim 1, 2 or 3, **characterized in that** the bainite forms a matrix in which austenite, martensite and ferrite are preferably homogenously distributed.

5. A track part according to any one of claims 1 to 4, **characterized in that** the austenite portion and the martensite portion are at least partially present in island form.

6. A track part according to any one of claims 1 to 5, **characterized in that** a low-alloy steel having the following reference analysis is used:

7. A track part according to any one of claims 1 to 6, **characterized in that** a low-alloy steel having the following reference analysis is used:

8. A track part according to any one of claims 1 to 7, **characterized in that** the track part has a tensile strength Rₘ of 1050-1400 N/mm² in the head region.

9. A track part according to any one of claims 1 to 8, **characterized in that** the track part has a hardness of 320-400 HB in the head region.

10. A method for producing a track part according to any one of claims 1 to 9 from a hot-rolled section, **characterized in that** the rail head of the rolled section, immediately after having left the rolling stand, is subjected at rolling heat to controlled cooling, said controlled cooling comprising in a first step cooling at ambient air until reaching a first temperature of 780-830°C, in a second step accelerated cooling to a second temperature of 450-520°C, in a third step holding the second temperature, in a fourth step further accelerated cooling until reaching a third temperature of 420-470°C, in a fifth step holding the third temperature, and in a sixth step cooling to room temperature at ambient air.

11. A method according to claim 10, **characterized in that** said accelerated cooling in the second step is performed at a cooling rate of 2-5°C/s.

12. A method according to claim 10 or 11, **characterized in that** the third step extends over a period of 10-300s, preferably 30-60s.

13. A method according to claim 10, 11 or 12, **characterized in that** said accelerated cooling in the fourth step is performed at a cooling rate of 2-5°C/s.

14. A method according to any one of claims 10 to 13, **characterized in that** the fifth step extends over a period of 50-600s, preferably 100-270s.

15. A method according to any one of claims 10 to 14, **characterized in that** reheating takes place during the third and/or the fifth steps.

16. A method according to any one of claims 10 to 15, **characterized in that** the temperature is detected at a plurality of measuring points distributed over the length of the track part and a mean value of the temperature is formed, which is used for controlling said controlled cooling.

17. A method according to any one of claims 10 to 16, **characterized in that** said controlled cooling is performed by immersing at least the rail head into a liquid coolant.

18. A method according to any one of claims 10 to 17, **characterized in that** cooling during the second or fourth step is controlled such that the coolant initially forms a vapour film on the surface of the rail head and subsequently boils on the surface.

19. A method according to claim 18, **characterized in that** during the second and/or fourth step a film-breaking, gaseous pressure medium such as nitrogen is supplied to the rail head along the entire length of the track part to break the vapor film along the entire length of the track part and initiate the boiling phase.

20. A method according to claim 19, **characterized in that** the condition of the coolant is monitored during the second and/or fourth steps along the entire length of the track part and the film-breaking, gaseous pressure medium is supplied to the rail head as soon as the first occurrence of the boiling phase has been detected in a partial region of the track part length.

21. A method according to claim 19 or 20, **characterized in that** the film-breaking, gaseous pressure medium is supplied to the rail head about 20-100s, in particular about 50s, after the beginning of the second and/or fourth steps.

22. A method according to any one of claims 10 to 21, **characterized in that** the track part is completely immersed into the coolant during the second step.

23. A method according to any one of claims 10 to 22, **characterized in that** the track part is held in a position removed from the coolant during the third and/or fifth steps.

24. A method according to any one of claims 10 to 23, **characterized in that**, during the fourth step, the track part is immersed into the coolant only with the rail head.

## Revendications

1. Elément de voie, en particulier un rail pour véhicules ferroviaires en acier faiblement allié, **caractérisé en ce que** l'acier du champignon de rail de l'élément de voie présente une teneur en ferrite de 5-15 % en volume, une teneur en austénite de 5-20 % en volume, une teneur en martensite de 5-20 % en volume et une teneur en bainite sans carbure de von 55-75 % en volume, et dans lequel l'acier faiblement allié contient du carbone, du silicium, du manganèse, du chrome, du molybdène et éventuellement du vanadium, du phosphore et/ou du soufre comme composants d'alliage et du fer comme reste, et aucun composant d'alliage n'est présent dans une teneur supérieure à 1,8 % en poids, dans lequel on utilise un acier faiblement allié avec l'analyse indicative suivante:

2. Elément de voie selon la revendication 1, **caractérisé en ce que** la teneur en bainite sans carbure est de 60-70 % en volume.

3. Elément de voie selon la revendication 1 ou 2, **caractérisé en ce que** la teneur en ferrite est de 8-13 % en volume.

4. Elément de voie selon la revendication 1, 2 ou 3, **caractérisé en ce que** la bainite forme une matrice dans laquelle l'austénite, la martensite et la ferrite sont réparties de préférence de manière homogène.

5. Elément de voie selon l'une des revendications 1 à 4, **caractérisé en ce que** la partie austénitique et la partie martensite sont au moins partiellement présentes sous forme d'îlots.

6. Elément de voie selon l'une des revendications 1 à 5, **caractérisé en ce qu'**on utilise un acier faiblement allié avec l'analyse indicative suivante:
| |
|---|
| 0,28 - 0,32 % en poids de C |
| 0,98 - 1,03 % en poids de Si |
| 1,7 - 1,8 % en poids de Mn |
| 0,28 - 0,32 % en poids de Cr |
| 0,08 - 0,13 % en poids de Mo, et éventuellement: |
| 0 - 0,25 % en poids de V, en particulier 0,01 - 0,25 % en poids de V |
| 0 - 0,016 % en poids de P, en particulier 0,01 - 0,016 % en poids de P |
| 0 - 0,016 % en poids de S, en particulier 0,01 - 0,016 % en poids de S |
| reste : fer. |

7. Elément de voie selon l'une des revendications 1 à 6, **caractérisé en ce qu'**on utilise un acier faiblement allié avec l'analyse indicative suivante:
| |
|---|
| 0,44 - 0,52 % en poids de C |
| 1,05 - 1,17 % en poids de Si |
| 1,4 - 1,7 % en poids de Mn |
| 0,36 - 0,80 % en poids de Cr |
| 0,01 - 0,08 % en poids de Mo, et éventuellement: |
| 0 - 0,25 % en poids de V, en particulier 0,01 - 0,25 % en poids de V |
| 0 - 0,016 % en poids de P, en particulier 0,01 - 0,016 % en poids de P |
| 0 - 0,016 % en poids de S, en particulier 0,01 - 0,016 % en poids de S |
| reste : fer. |

8. Elément de voie selon l'une des revendications 1 à 7, **caractérisé en ce que** l'élément de voie présente une résistance à la traction Rₘ de 1050-1400 N/mm² dans la zone de champignon.

9. Elément de voie selon l'une des revendications 1 à 8, **caractérisé en ce que** l'élément de voie présente une dureté de 320-400 HB dans la zone de champignon.

10. Procédé de fabrication d'un élément de voie selon l'une des revendications 1 à 9 à partir d'un profilé laminé à chaud, **caractérisé en ce que** le champignon de rail du profilé laminé est soumis à un refroidissement contrôlé immédiatement après avoir quitté la cage de laminage avec la chaleur de laminage, le refroidissement contrôlé comportant dans une première étape un refroidissement à l'air ambiant jusqu'à atteindre une première température de 780-830 °C, dans une deuxième étape un refroidissement accéléré jusqu'à une deuxième température de 450-520 °C, dans une troisième étape un maintien de la deuxième température, dans une quatrième étape un refroidissement accéléré additionnel jusqu'à atteindre une troisième température de 420-470 °C, dans une cinquième étape un maintien de la troisième température et dans une sixième étape un refroidissement à l'air ambiant jusqu'à température ambiante.

11. Procédé selon la revendication 10, **caractérisé en ce que** le refroidissement accéléré dans la deuxième étape a lieu à une vitesse de refroidissement de 2-5 °C/sec.

12. Procédé selon la revendication 10 ou 11, **caractérisé en ce que** la troisième étape s'étend sur une période de 10-300 sec, de préférence de 30-60 sec.

13. Procédé selon la revendication 10, 11 ou 12, **caractérisé en ce que** le refroidissement accéléré dans la quatrième étape a lieu à une vitesse de refroidissement de 2-5 °C/sec.

14. Procédé selon l'une des revendications 10 à 13, **caractérisé en ce que** la cinquième étape s'étend sur une période de 50-600 sec, de préférence de 100-270 sec.

15. Procédé selon l'une des revendications 10 à 14, **caractérisé en ce qu'**un réchauffage est effectué lors de la troisième et/ou cinquième étape.

16. Procédé selon l'une des revendications 10 à 15, **caractérisé en ce que** la température est enregistrée en plusieurs points de mesure répartis sur la longueur de l'élément de voie, et une valeur de température moyenne est formée, qui est utilisée pour contrôler le refroidissement contrôlé.

17. Procédé selon l'une des revendications 10 à 16, **caractérisé en ce que** le refroidissement contrôlé s'effectue en plongeant au moins le champignon du rail dans un milieu de refroidissement liquide.

18. Procédé selon l'une des revendications 10 à 17, **caractérisé en ce que** le refroidissement lors de la deuxième ou de la quatrième étape est contrôlé de telle sorte que le milieu de refroidissement forme d'abord un film de vapeur à la surface du champignon du rail, puis bout à la surface.

19. Procédé selon la revendication 18, **caractérisé en ce qu'**au cours de la deuxième et/ou de la quatrième étape, un milieu gazeux brise-film sous pression, tel que par exemple de l'azote, est amené au champignon de rail sur toute la longueur de l'élément de voie, afin de briser le film de vapeur sur toute la longueur de l'élément de voie et d'initier la phase de cuisson.

20. Procédé selon la revendication 19, **caractérisé en ce que** l'état du milieu de refroidissement est surveillé pendant la deuxième et/ou la quatrième étape sur toute la longueur de l'élément de voie, et le milieu gazeux brise-film sous pression est amené au champignon de rail dès que la première occurrence de la phase de cuisson est détectée dans une zone partielle de la longueur de l'élément de voie.

21. Procédé selon la revendication 19 ou 20, **caractérisé en ce que** le milieu gazeux brise-film sous pression est amené au champignon de rail ca. 20-100 sec, en particulier ca. 50 sec après le début de la deuxième et/ou de la quatrième étape.

22. Procédé selon l'une des revendications 10 à 21, **caractérisé en ce que** l'élément de voie est complètement immergée dans le milieu de refroidissement lors de la deuxième étape.

23. Procédé selon l'une des revendications 10 à 22, **caractérisé en ce que** l'élément de voie est maintenue dans une position éloignée du milieu de refroidissement lors de la troisième et/ou de la cinquième étape.

24. Procédé selon l'une des revendications 10 à 23, **caractérisé en ce que** l'élément de voie est immergée dans le milieu de refroidissement uniquement avec le champignon de rail lors de la quatrième étape.
